# FASCICULE DE BREVET EUROPEEN

(11) **EP 0 195 723 B1**
(45) Date de publication et mention de la délivrance du brevet: **02.08.1989**
(21) Numéro de dépôt: 86400591.3
(22) Date de dépôt: 20.03.1986
(51) Int. Cl.: G21F 9/16

(54) **Procédé et dispositif pour le conditionnement, par liants hydrauliques, d'effluents radioactifs de faible et moyenne activité**
Verfahren und Vorrichtung zum Konditionieren von schwach- und mittelradioaktiven Abfallösungen mit hydraulischen Bindemitteln
Process and device for conditioning low and middle level radioactive waste solutions with hydraulic binders

(30) Priorité: 21.03.1985 FR 8504222
(43) Date de publication de la demande: 24.09.1986
(73) Titulaire: SOCIETE GENERALE POUR LES TECHNIQUES NOUVELLES S.G.N. Société anonyme dite:, 78184 Saint-Quentin-en-Yvelines Cédex (FR)
(72) Inventeur: Jaouen, Claude, F-78280 Guyancourt (FR); Magnin, Guy, F-75017 Paris (FR); Renault, Gérard, F-78330 Fontenay-le-Fleury (FR)
(74) Mandataire: Combe, André

(56) Documents cités:
- FR-A- 2 333 331
- US-A- 3 557 013
- US-A- 4 086 325
- US-A- 4 409 137

## Description

La présente invention concerne un procédé et un dispositif pour le conditionnerent, par liants hydrauliques, d'effluents radioactifs de faible et de moyenne activité.

Le conditionnement par liants hydrauliques des effluents radioactifs de faible et noyenne activité est pratiqué depuis longtemps dans l'industrie nucléaire, du fait de la simplicité couramment admise des procédés correspondants, et du faible coût du matériau enrobant.

On rappelle qu'un tel conditionnement doit permettre de fabriquer, à partir d'un effluent chimique donné, un béton stockable dans un milieu et un contexte réglementaire donnés, ladite fabrication devant avoir lieu dans un contexte nucléaire et au moindre coût. Les procédés connus pour réaliser un tel conditionnement comportent en général les étapes suivantes:
- un prétraitement chimique fasiant passer l'effluent radioactif à conditionner sous une forme bétonnable (solide dispersé dans une phase aqueuse);
- une réduction de volume du produit traité;
- et un malaxage du produit obtenu avec une quantité adéquate de liant pour obtenir le béton.

Pour le traitement des effluents boratés, notamment provenant des centrales PWR, on a déjà préconisé:
- un système continu basé sur une réduction de volume par évaporation à pression atmosphérique et l'utilisation de malaxeurs horizontaux; un tel système est particulièrement adapté aux fortes capacités et aux activités importantes;
- un système discontinu dans lequel la réduction de volume s'effectue par combinaison d'une séparation liquide/solide et une évaporation de la phase liquide, et l'utilisation de malaxeurs industriels à axes verticaux; un tel système est plus particulièrement adapté au traitement des solutions diluées dans des installations fixes.

La présente invention concerne un mode particulier de mise en oeuvre des systèmes de conditionnement en discontinu, ledit mode de mise en oeuvre étant particulièrement adapté à l'utilisation de stations mobiles et transportables.

Le procédé de conditionnement selon l'invention vise au conditionnement, par liants hydrauliques, d'effluents radioactifs boratés de faible et moyenne activité par prétraitement chimique visant à la préparation de cristaux de borate de calcium tétrahydraté, réduction de volume et malaxage du produit obtenu avec au moins un liant hydrauliqe, caractérisé en ce que:
- ledit borate de calcium tétrahydraté est réalisé en ajoutant, à la solution à traiter, une quantité de chaux calculée de façon à former le borate B₂0₃CaO;
- l'opération de réduction de volume est réalisée par évaporation, sous pression réduite, des solutions et/ou suspensions, ladite pression réduite étant comprise entre 0,1 et 0,3 bar (1 bar = 10⁵ Pa) environ et appliquée après la phase de préparation des cristaux de borate de calcium tétrahydraté;
- et que ladite réduction de volume est menée à bien jusqu'à l'obtention, en fin de procédé, d'une suspension bétonnable contenant d'environ 30 à environ 70 % de matière sèche.

Le prétraitement mis en oeuvre dans l'invention est connu dans son principe puisqu'il consiste, après une éventuelle neutralisation de l'effluent de façon à amener le rapport molaire Na/B à être voisin de 0,25, à ajouter de la chaux (sous forme solide ou en solution) de façon à viser la précipitation ultérieure du B₂0₃CaO.4H₂0. On sait que la précipitation de ce borate de calcium s'effectue en quatre étapes:
- la première consiste, après l'adjonction de chaux, dans la formation, à une température de l'ordre de 60°C, de germes de sels de calcium; au cours de cette étape le mélange conserve sensiblement une viscosité constante;
- la seconde qui succède à la première, et qui se déroule à la même température, consiste dans la formation de sels mixtes ce qui se traduit par une augmentation progressive notable de la viscosité du mélange.
- la troisième, qui succède à la seconde, consiste dans la formation, à une température de l'ordre de 40 - 50°C, de cristaux de borate de calcium à 4H₂0; cette formation de cris taux se traduit par une diminution de la viscosité du mélange (P₂);
- la quatrième, qui succède à la troisième, consiste dans le mûrissement des cristaux formés; ce mûrissement réalisé également à une température de 40 - 50° C est constitué en fait par un grossissement progressif des cristaux (P₃).

Il a été trouvé et cela constitue un autre aspect de la présente invention:
- d'une part que l'opération de réduction de volume du mélange par évaporation sous pression réduite ne pouvait en aucun cas être réalisée pendant les seconde et troisième étapes de la précipitation du borate de calcium; ladite réduction de volume ne pourra donc intervenir, à ce stade du procédé de conditionnement, que pendant la première et/ou quatrième étape de l'opération de précipitation;
- et d'autre part, que l'on pouvait, pour gagner du temps, obtenir la formation du borate de calcium tétrahydraté en passant par l'intermédiaire du borate de calcium hexahydraté; pour ce faire la troisième étape de la précipitation est réalisée à une température comprise entre 10 et 30°C et ce n'est qu'ensuite (quatrième étape) que la température du mélange est portée à 40 - 50°C; dans ce cas il y aura simultanément, dans cette quatrième étape, formation du borate de calcium tétrahydraté à partir du borate de calcium hexahydraté, grossissement des cristaux du borate de calcium tétrahydraté et, de préférence, réduction du volume du mélange par évaporation sous pression réduite.

Par les explications qui précèdent, on comprend que le mélange obtenu en fin de cristallisation peut comporter des borates de calcium présentant plusieurs stades d'hydratation. C'est pourquoi, lorsque dans la présente demande, on indique que l'on prépare du borate de calcium tétrahydraté, il faut comprendre que l'on visera à la préparation de ce produit qui se révèle le plus stable lors du conditionnement et dans les conditions normales de stockage du produit conditionné, mais que d'autres borates de calcium (par exemple à 2,6 ou 9 molécules d'eau) peuvent être présents. On arrive cependant, d'une façon générale, à préparer un mélange de borates de calcium dans lequel le borate tétrahydraté représente au moins 90 % des borates.

On a vu que l'opération de réduction de volume par évaporation sous vide pouvait avoir lieu, (et avait lieu de préférence pour réaliser un maximum de gain de temps) pendant la quatrième étape de la précipitation. On a indiqué également que cette même opération pouvait avoir lieu, si nécessaire, pendant la première étape de la précipitation, et ceci est réalisé lorsque les effluents sont dilués.

Mais l'oération de réduction de vol une peut également avoir lieu avant que ne commence l'opération de cristallisation et doit se poursuivre après la quatrième étape de l'opération de cristallisation pour obtenir la meilleure réduction de volume. Il convient en effet de se rappeler que l'on sounet au bétonnage (adjonction de ciment) un mélange aqueux contenant entre 30 et 70 % d'extrait sec.

Compte tenu de cet objectif et des divers stades auxquels on peut appliquer l'opération de réduction de volume par évaporation sous pression réduite, on peut énoncer les règles et possibilités suivantes:
1. si l'effluent de départ a une concentration en acide borique correspondant à environ 200 à 250 g/I; il est possible de ne pas effectuer de réduction de volume avant la quatrième étape de l'opération de cristallisation. La mise sous pression réduite du mélange aux fins de réduction de volume, sera donc réalisée seulement au cours de ladite quatrième étape et pourra être prolongée au-delà de ladite étape si nécessaire;
2. si l'effluent de départ a une concentration en acide borique inférieure à environ 200 g/I, l'expérience a montré qu'il est alors souhaitable d'effectuer également une réduction du volume durant la première phase de l'opération de cristallisation et/ou avant ladite première phase. Cette réduction de volume peut en effet être entreprise sur la solution (ou suspension) d'effluent reçue, avant toute addition de chaux audit effluent, l'avantage d'opérer cette réduction de volume à ce moment du procédé est que l'on peut réduire la pression sur un liquide chauffé à une température supérieure à 60° C.

Dans tous les cas, et quelle que soit la phase de traitement où la réduction de volume est effectuée, il est entendu que cette réduction est réalisée par mise de la solution ou de la suspension à une pression comprise entre 0,1 et 0,3 bar à la température de ladite solution ou suspension à ladite phase. On conçoit aisément qu'en utilisant l'invention il est possible:
- soit de viser la préparation d'une suspension bétonnable à environ 30 % en poids de matière sèche;
- soit de viser la préparation d'une suspension bétonnable contenant jusau'à environ 70 % en poids de matière sèche, ce qui donnera naissance à un volume de béton inférieur.

Un avantage essentiel de l'invention est que toutes les opérations peuvent être réalisées dans un seul appareil et éventuellement pour des questions de commodités et de volumes traités dans deux appareils de même type à condition d'utiliser un mélangeur-malaxeur-évaporateur qui soit pourvu;
- d'un dispositif (double enveloppe par exemple) de maintien de la température du produit à traiter 3 une valeur déterminée à l'avance entre 10 et 100° C environ;
- d'un agitateur efficace présentant de préférence plusieurs régimes d'agitation et qui puisse être utilisé avec des fluides (ou suspensions) de viscosités très nettement différentes (ces viscosités différentes étant rencontrées dans la période de cristallisation et dans la période de bétonnage);
- et d'un dispositif permettant de réaliser dans l'appareil une pression réduite allant de 0,1 à 1 bar. Il est clair, en effet, que, si l'opétion de réduction de volume est réalisée en amenant la pression à être comprise entre environ 0,1 et environ 0,3 bar, il est possible et parfois souhaitable, pour des raisons de confinement, de réaliser tout ou partie des autres opérations en opérant sous une légère dépression, par exemple à 0,7 ou 0,9 bar.

Ce type d'appareillage est commercialisé par exemple par la Société GUEDU (France), le principe de malaxage utilisé dans les mélangeurs- sécheurs correspondants ayant été appliqué à l'industrie pharmaceutique et de chimie fine (malaxage, traitements chimiques, évaporation sous vide) comme au domaine du génie civil depuis de nombreuses années.

La pâte obtenue à la fin de l'opération de réduction du volume par évaporation sous pression réduite, est malaxée, après refroidissement, avec un liant hydraulique. Ladite pâte aura pu antérieurement être fluidifiée, soit par acidification à pH < 10, soit soit par ajout d'un fluidifiant, soit par ajout d'un effluent non traité.

La composition du béton obtenu (solide/eau /liant) est fixée par les spécifications suivantes, pour un liant hydraulique donné: consistance (fonction de la quantité de liquide dans la pâte) et résistance mécanique (fonction du rapport liant/eau). L'extrait sec de la pâte sur concentrée est donc fixé par ces deux critères, et donnera le volume de condensats à obtenir.

Le type de liant à utiliser sera fonction des spécifications sur le produit final et sera couramment:
- du ciment Portland;
- du ciment à base de laitier de haut fourneau;
- du ciment à ajouts semi-liants (pouzzolanes, cendres volantes ...

Les performances typiques éprouvées tant à l'échelle laboratoire qu'à l'échelle pilote, en inactif ou en actif, sont les suivantes:

### Réduction de volume

Jusqu'à 420 g H₃BO₃ par litre de béton, soit une réduction de volume (effluent/béton) de 3,5 pour un effluent initial à 21.000 ppm de bore.

Qualité de l'enrobé (sur la base de 420 g H₃B0₃/1 béton)
. résistance à la compression > 200 bars après 28 jours de temps de cure en air humide,
. résistance à l'eau après 3 mois d'immersion, pas de modification de la résistance mécanique, variation volumique < 1 %
. lixiviation: Co 60 : < 10-⁶ cm/jour < 10-⁴ m/jour

Les exemples non limitatifs suivants illustrent l'invention.

### Exemple 1

On traite de l'acide borique neutralisé à la soude, dans un rapport molaire Na/B = 0,26, et à 240 g/1 en acide borique. On suppose que la production de concentrats pour une tranche PUR 900 MWe est de 2,5 m³/an.

Une station mobile de conditionnement est équipée d'un malaxeur sécheur GUEDU type 2500, de capacité utile 1600 1 environ et de 10 m² environ de surface totale d'échange.

La capacité évaporatoire dans les conditions d'utilisation du procédé est de l'ordre de 80 kg/h. On alimente 1,6 m³ d'effluent boraté dans l'appareil, puis on introduit la chaux, dans un rapport molaire Ca/B = 0,5. La réaction de précipitation est effectuée globalement en 5 h, la vitesse de rotation du malaxeur étant asservie à la mesure d'un viscosimètre à aiguille vibrante. On aboutit à une suspension de borates de calcium insolubles principalement sous forme CaO, B₂0₃, 6H₂0, le rendement de la réaction étant de 85 %. L'extrait sec à 60°C de la solution obtenue est de 32 % environ.

On surconcentre ensuite sous une pression absolue de 0,25 bar, à environ 60° C la suspension obtenue précédemment jusqu'à un extrait sec de 45 %. On obtient principalement le tétrahydrate CaO, B₂0₃, 4H₂0 qui est stable. L'opération dure environ 7 heures. On ajoute ensuite, après refroidissement, du ciment CLK, tel que le rapport eau libre/ciment soit de 1,45. On obtient après 10 min de malaxage 1160 I de béton de densité 1,625.

La durée totale du cycle opératoire est d'environ 13 h. Réduction de volume 1,38 (volume effluent/volume béton).

Traitement de la production annuelle d'une tranche:
20 heures (en équivalent).

### Exemple 2

On traite de l'acide borique neutralisé à la soude, dans un rapport molaire Na/B = 0,25 et à 120 g/I en acide borique.

Dans GUEDU 2 500, on alimente 16 000 1 de solution initiale, et on concentre par évaporation sous vide jusqu'à 240 g/1, sous une pression de 0,1 bar absolu, en alimentant progressivement la solution initiale de manière à maintenir le volume constant.

La capacité évaporation dans ces conditions est de 120 kg/h. On obtient, après traitement de 3 200 1 de solution initiale, 1 600 1 de solution à 240 g/I d'acide borique, l'opération durant environ 14 heures.

La solution concentré obtenue est ensuite traitée comme dans l'exemple 1. Dans ce deuxième exemple, la durée totale d'un cycle opératoire est de l'ordre de 27 heures.

### Exemple 3

On traite d l'acide borique à 120 g/I.

On utilise une installation comportant deux malaxeurs-sécheurs GUEDU: un type 2 500, de capacité 1 600 et de surface d'échange 10 m², et un type 820, de capacité 500 1, de 5 m² de surface d'échange.

On alimente 1,6 m³ de solution d'acide borique dans le malaxeur-sécheur type 2 500, et l'on neutralise à la soude dans un rapport molaire Na/B = 0,26, on rajoute de la chaux dans un rapport molaire Ca/B = 0,5.

On réalise ensuite simultanément la phase P1 du prétraitement et l'évaporation sous une pression absolue de 0,25 bar. La capacité évaporation dans ces conditions est de 90 kg/h environ. Cette phase dure environ 2 h 40 min. On arrête ensuite l'évaporation pendant la phase P2 du prétraitement, soit 2,5 h environ, puis on reprend la concentration de la solution prétraitée, sous une pression de 0,1 bar, jusqu'à obtention d'environ 500 I de suspension concentrée, contenant l'équivalent de 384 g/1 d'acide borique, soit un extrait sec d'environ 51 %. Cette dernière opération dure environ 12 h, soit un temps global de ce premier cycle de 17 h.

La solution concentrée est ensuite transférée dans le GUEDU 820 dont la capacité évaporatoire sera de l'ordre de 40 I/h. On finit la surconcentra- tion jusqu'à un extrait sec de 56 %. L'opération dure 1 h 30 environ.

La pâte surconcentrée est ensuite acidifiée jusqu'à pH 8.

On mélange pendant 10 min avec du ciment CLK 45, dans un rapport eau libre/ciment de 0,8, avec ajout de 3 % de plastifiant réducteur d'eau (en poids par rapport au ciment).

On obtient 500 1 de béton, de densité 1,78 -. Durée totale d'un cycle en supposant un travail en continu: 17 h.

Réduction de volume: 3,2.

## Revendications

1. Procédé de conditionnement, par liants hydrauliques, d'effluents radioactifs boratés de faible et de moyenne activité par traitement chimique visant à la préparation de cristaux de borate de calcium tétrahydraté, réduction de volume et malaxage du produit obtenu avec au moins un liant hydraulique, caractérisé en ce que:
- ledit borate de calciun tétrahydrate est réalisé en ajoutant, à la solution à traiter, une quantité de chaux calculée de façon à former le borate B₂0₃CaO;
- l'opération de réduction de volume est réalisée par évaporation, snus pression réduite, des solutions et/ou suspensions, ladite pression réduite étant comprise entre 0,1 et 0,3.10⁵ Pa environ et appliquée après la phase de préparation des cristaux de borate de calcium tétrahydraté;
- et que ladite réduction de volume est menée à bien jusqu'à l'obtention, en fin de procédé, d'une suspension bétonnable contenant d'environ 30 à environ 70 % de matière sèche.

2. Procédé de conditionnement, par liants hydrauliques, d'effluents radioactifs boratés de faible et de moyenne activité par traitement chimique visant à la préparation de cristaux de borate de calcium tétrahydraté, réduction de volume et malaxage du produit obtenu avec au moins un liant hydraulique, procédé dans lequel la phase de préparation de cristaux de borate de calcium tétrahydraté comporte une première étape d'adjonction de chaux et de germination, une deuxième étape de formation de sels mixtes, une troisième étape de formation dudit borate et une quatrième étape de mûrissement des cristaux dudit borate, caractérisé en ce qu'une réduction de volume, sous pression réduite de 0,1 à 0,3.10⁵ Pa est également effectuée durant au moins l'une des première et quatrième étapes, et éventuellement après la phase de préparation des cristaux de borate de calcium tétrahydraté.

3. Procédé de conditionnement selon l'une des revendications 1 et 2, caractérisé en ce que les effluents sont également soumis à une évaporation sous pression réduite de 0,1 à 0,3-10⁵ Pa avant la phase de formation des cristaux de borate de calcium tétrahydraté.

4. Procédé selon l'une des revendications 1 à 3, caractérisé en ce que l'ensemble de la phase de cristallisation est réalisé sous une pression réduite comprise entre environ 0,7 et 0,9-105 Pa.

5. Procédé selon l'une des revendications 1 à 4, caractérisé en ce que la préparation des cristaux de borate de calcium tétrahydraté est réalisée par formation au cours de la troisième étape de borate de calcium hexahydraté, lequel est ulterieurement, durant ladite quatrième étape, transformé en borate de calcium tétrahydraté.

6. Dispositif pour la mise en oeuvre du procédé selon l'une dos revendications 1 à 5, caractérisé en ce que ledit procédé est mis en oeuvre, en discontinu, dans un (ou deux) appareil qui est un mélangeur-malaxeur-évaporateur et qui comporte un dispositif de maintien de la température, un agitateur à plusieurs régimes d'agitation et efficace avec des fluides de viscosités variables et un dispositif permettant d'y réaliser une pression de 0,1 à 1 -105 Pa environ.

## Patentansprüche

1. Verfahren zur Konditionierung durch hydraulische Bindemittel von radioaktiven Borat-Abfalllösungen von geringer oder mittlerer Aktivität durch chemische Behandlung zur Herstellung von Calcuimborat-tetrahydrat-Kristallen, Verminderung des Volumens und Vermischen des erhaltenen Produkts mit mindestens einem hydraulischen Bindemittel,
dadurch gekennzeichnet, daß:
- das Calciumborat-tetrahydrat durch Zugabe zu der zu behandelnden Lösung einer so berechneten Menge an Kalk hergestellt wird, daß das Borat B₂0₃caO gebildet wird,
- die Volumenverminderung durch Verdampfung unter vermindertem Druck der Lösungen und /oder Suspensionen durchgeführt wird, wobei der verminderte Druck von etwa 0,1 bis 0,3 10⁵ Pa beträgt und nach der Herstellung der Calciumborat-tetrahydrat-Kristalle angelegt wird,
- die Volumenverminderung solange durchgeführt wird, bis am Ende des Verfahrens eine betonierbare Suspension mit etwa 30 bis etwa 70 % Trockenstoffe erhalten wird.

2. Verfahren zur Konditionierung durch hydraulische Bindemittel von radioaktiven Borat-Abfalllösungen von geringer oder mittlerer Aktivität durch chemische Behandlung zur Herstellung von Calciumborat-tetrahydrat-Kristallen, Verminderung des Volumens und Vermischen des erhaltenen Produkts mit mindestens einem hydraulischen Bindemittel, in dem die Herstellung der Calcuimborat-tetrahydrat-Kristalle eine erste Stufe der Zugabe von Kalk und der Keimbildung, eine zweite Stufe der Bildung von gemischten Salzen, eine dritte Stufe der Bildung des Borats und eine vierte Stufe der Reifung der Borat-Kristalle umfaßt,
dadurch gekennzeichnet, daß eine Volumenverminderung unter vermindertem Druck von 0,1 bis 0,3.10⁵ Pa auf während mindestens einer der ersten und vierten Stufen und gegebenenfalls nach der Herstellung der Calciumborat-tetrahydrat-Kristalle durchgeführt wird.

3. Verfahren zur Konditionierung nach Anspruch 1 oder 2, dadurch gekennzeichnet, daß die Abfallösungen auch einer Verdampfung unter vermindertem Druck von 0,1 bis 0,3.10⁵ Pa vor der Bildung der Calciumborat-tetrahydrat-Kristalle unterworfen werden.

4. Verfahren nach einem der Ansprüche 1 - 3, dadurch gekennzeichnet, daß die gesamte Stufe der Kristallisation unter einem verminderten Druck von etwa 0,7 bis 0,9 10⁵ Pa durchgeführt wird.

5. Verfahren nach einem der Ansprüche 1 - 4, dadurch gekennzeichnet, daß die Herstellung der Calciumborat-tetrahydrat-Kristalle während der dritten Stufe durch Bildung von Calciumborathexahydrat durchgeführt wird, das dann während der vierten Stufe in Calciumborat-tetrahydrat umgewandelt wird.

6. Vorrichtung zur Durchführung des Verfahrens nach einem der Ansprüche 1 - 5, dadurch gekennzeichnet, daß das Verfahren in einer (oder zwei) Vorrichtung(en) durchgeführt wird, die ein Mischer-Kneter-Verdampfer ist und eine Vorrichtung zum Halten der Temperatur, einen bei Flüssigkeiten mit variablen Viskositäten wirkungsvollen Rührer mit mehreren Rührgeschwindigkeiten und eine Vorrichtung zur Aufrechterhaltung eines Druckes von etwa 0,1 bis 1.105 Pa umfaßt.

## Claims

1. A process for encapsulating low- and medium-level radio-active waste containing borates, by hydraulic cements, by chemical treatment with a view to the preparation of crystals of tetrahydrated calcium borate, reduction in volume and mixing of the product obtained with at least one hydraulic cement, characterized in that:
- said tetrahydrated calcium borate is produced by adding to the solution to be treated a quantity of lime calculated so as to form the borate B₂0₃CaO;
- the operation of volume reduction is carried out by evaporation, under reduced pressure, of the solutions and/or suspensions, said reduced pressure being between about 0.1 and 0.3-10⁵ Pa bar and applied after the phase of preparation of the crystals of tetrahydrated calcium borate;
- and in that said volume reduction is continued until a concretable suspension is obtained at the end of the process, which contains from about 30 to about 70 % of dry matter.

2. A process for encapsulating low- and medium-level radio-active waste containing borates, by hydraulic cements, by chemical treatment with a view to preparing crystals of tetrahydrated calcium borate, reducing volume and mixing the product obtained with at least one hydraulic cement, process in which the phase of preparation of the crystals of tetrahydrated calcium borate comprises a first step of addition of lime and of germination, a second step of formation of mixed salts, a third step of formation of said borate, and a fourth step of maturing of the crystals of said borate, characterized in that a reduction in volume, under pressure reduced from 0.1 to 0.3-10⁵ Pa, is also carried out during at least one of the first and fourth steps, and possibly after the phase of preparation of the crystals of tetrahydrated calcium borate.

3. Process of encapsulation according to one of claims 1 and 2, characterized in that the waste is also subjected to an evaporation under a pressure reduced from 0.1 to 0.3.10⁵ Pa before the phase of formation of the crystals of tetrahydrated calcium borate.

4. Process according to one of claims 1 to 3, characterized in that the whole of the phase of crystallization is carried out under a reduced pressure of between about 0.7 and 0.9.10⁵ Pa.

5. Process according to one of claims 1 to 4, characterized in that the crystals of tetrahydrated calcium borate are prepared by the formation, during the third step, of hexahydrated calcium borate, which is subsequently converted into tetrahydrated calcium borate during said fourth step.

6. Apparatus for carrying out the process according to one of claims 1 to 5, characterized in that said process is carried out discontinuously in one (or two) apparatus constituted by a mixer- malaxator-evaporator and which comprises a device for maintaining the temperature, a stirrer having several stirring speeds and efficient with fluids of variable viscosities, and a device for producing therein a pressure of about 0.1 to 1.10⁵ Pa.
